# FASCICULE DE BREVET EUROPEEN

(11) **EP 0 261 002 B1**
(45) Date de publication et mention de la délivrance du brevet: **04.09.1991**
(21) Numéro de dépôt: 87401481.4
(22) Date de dépôt: 26.06.1987
(51) Int. Cl.: C10L 1/18

(54) **Utilisation de composition a base de terres rares destinée pour stabiliser les combustibles pour moteurs diesel**
Verwendung von Gemischen aus seltenen Erden, um Kraftstoffe für Dieselmotoren zu stabilisieren
Use of composition with rare earth metals to stabilize diesel engine fuel

(30) Priorité: 19.09.1986 US 909782
(43) Date de publication de la demande: 23.03.1988
(73) Titulaire: RHONE-POULENC CHIMIE, 92408 Courbevoie Cédex (FR)
(72) Inventeur: Gradeff, Peter S., Pottersville NJ 08979 (US); Davison, John F., Edison NJ 08817 (US); Sullo, Nicholas, A., Princeton NJ 08540 (US)
(74) Mandataire: Dutruc-Rosset, Marie-Claude

(56) Documents cités:
- EP-A- 0 087 073
- FR-A- 2 359 192
- US-A- 2 658 823
- US-A- 4 522 631

## Description

La présente invention a pour objet une composition permettant d'améliorer la stabilité des combustibles pour moteurs diesel par addition de certains composés organiques de terres rares aux combustibles pour moteurs diesel. L'invention vise également son procédé de mise en oeuvre.

Les combustibles pour moteurs diesel ont la réputation d'être très instables. Le terme "combustible diesel" employé dans la description et les revendications, désigne la fraction d'hydrocarbures issue de la distillation du kérosène. Généralement, le combustible diesel est un mélange d'hydrocarbures dont le point de fusion se situe entre environ 177°C et environ 371°C. Les fourchettes approximatives données ci-après correspondent aux spécifications requises pour les combustibles diesel définies dans "Federal Specification VV-F-800" de 1967. On distingue les combustibles diesel DF-A (arctique), DF-1 (hiver), DF-2 (normal) et DF-4 (lourd). On utilise la qualité "arctique" dans les moteurs diesel de type automobile à haut régime et appareils de chauffage à brûleur à pot de combustion employés dans des milieux où la température ambiante est inférieure à -30°C. La qualité "hiver" est utilisée dans les automobiles à haut régime à des températures allant jusqu'à -30°C. Le combustible diesel "normal" est utilisé dans les moteurs automobiles à haut régime et dans les moteurs fixes à régime moyen, lorsque la température moyenne est supérieure à + 5°C. On utilise les combustibles diesel "lourds" dans les moteurs à régime bas et moyen.

Les propriétés desdits combustibles sont les suivantes:
- point d'éclair entre 38°C (arctique) et 54°C (lourd)
- point de trouble : - 45°C
- point d'écoulement : - 57°C
- viscosité cinématique (à 38°C) : entre un minimum allant de 1,4 à 5,8 centistokes (1,4.10⁻⁶ à 5,8.10⁻⁶ m²/s) et un maximum allant de 4,0 à 20,6 centistokes (4,0.10⁻⁶ à 2,06.10⁻⁵ m²/s)
- teneur-limite en eau et sédiments (% en volume): entre 0,03 et 0,50 %
- teneur en soufre : de 0,25 à 1,5 %
- résidu de carbone (résidu à 10 %) : de 0,12 à 0,5 % maximum
- teneur en cendres : de 0,01 à 0,10 % maximum
- corrosion (mesurée sur une lamelle de cuivre pendant 3 h à 50°C, n°ASTM, maxi) : 2-3
- qualité de l'allumage (indice de cétane, minimum) : de 35 à 40

On trouvera des informations complémentaires relatives aux combustibles diesel dans Bland et al, "Petroleum Processing Handbook" (Mc Graw - Hill Book Co., 1967), pages 11-35 et suivantes.

Les combustibles diesel comportent un grand nombre de constituants. Outre les fractions pétrolières utilisées comme combustibles, ils contiennent de nombreux composés chimiques employés à plusieurs fins. On emploie ces additifs chimiques par exemple pour éviter l'oxydation et empêcher la formation de boues, prévenir la corrosion, produire une action détergente et dispersante, émulsionner, désactiver les métaux, obtenir un effet antistatique et comme biocides.

La formulation des combustibles diesel pose un problème important. En effet, certains composants tels que, par exemple, les hydrocarbures insaturés ont tendance à réagir et à précipiter durant le stockage, causant divers désagréments dont l'encrassage des réservoirs et des moteurs. En outre, quelques-uns de ces additifs se combinent sélectivement avec le précipité, ne sont donc plus présents dans la composition du combustible et ne jouent plus alors le rôle qui leur était imparti.

Les antioxydants constituent l'une des classes les plus importantes parmi les additifs du combustible diesel. Le combustible diesel étant un mélange d'hydrocarbures, il est très enclin à l'oxydation radicalaire et à la formation d'acides, cétones, aldéhydes et esters. L'oxydation forme des gommes qui passent à l'état colloïdal, s'agglomèrent et précipitent sous forme de boue. La boue peut boucher les conduites, les filtres et gicleurs des brûleurs.

De nombreux inhibiteurs d'oxydation agissent par élimination des radicaux peroxy présents dans la chaîne réactionnelle stoppant ainsi la réaction. C'est ainsi qu'agissent les inhibiteurs d'oxydation du type phénolique tels que le diméthyl-2,4-tert-butyl-6-phénol et le di-tert-butyl-2,6-méthyl-4-phénol. Parmi les autres inhibiteurs d'oxydation, on trouve des amines telles que la N,N′-di-sec-butyl p-phénylène diamine et des composés phosphorés et soufrés tels que les esters de l'acide dithiphosphorique, les sels de baryum et de zinc desdits acides.

Les désactivateurs des métaux représentent aussi une autre classe importante parmi les additifs du combustible diesel. Généralement, ces composés agissent par chélatation des métaux que l'on trouve dans les combustibles diesel, les métaux étant entourés et isolés dans des complexes qui, au lieu de précipiter, restent solubles dans le combustible.

On a suggéré d'utiliser divers autres additifs dans les combustibles diesel en vue de réduire les émissions particulaires. On retiendra notamment les brevets US 2 962 454, 3 410 670, 3 413 102, 3 539 312 et 3 499 742 qui décrivent des agents supprimant les fumées susceptibles d'être employés dans les combustibles diesel. Le brevet US 4 207 078 décrit un procédé de réduction du noir de fumée et des particules de matières visibles dans les gaz d'échappement des moteurs diesel. Ce procédé consiste à introduire dans le combustible diesel un additif constitué d'un mélange d'un composé oxygéné et d'un tricarbonylalkylcyclopentadiénylmanganèse.

Le brevet US 4 222 746 décrit un autre groupe de composés permettant de réduire le noir de fumée et les particules visibles contenus dans le gaz d'échappement des moteurs diesel à combustion interne. Selon ce brevet, il est possible de réduire les émissions de noir de fumée et de particules visibles en ajoutant de la cire au combustible diesel qui s'oxyde en même temps qu'un composé organométallique, soluble dans le combustible, tel que des sels de tricarbonylalkylcyclopentadiénymanganèse.

Sous la pression des problèmes économiques, règlementaires et écologiques, on a développé des promoteurs de combustion pour améliorer l'efficacité de la combustion des hydrocarbures contenus dans le combustible diesel. Les promoteurs de combustion favorisent la combustion des hydrocarbures pendant le fonctionnement du moteur diesel.

Selon le brevet US 4 522 631, on a ajouté, comme promoteurs de combustion au combustible diesel, des composés solubles d'octoate de terre rare de formule :

Les octoates de cérium ont tendance, toutefois, à contribuer à la formation de précipité et de boue dans les combustibles.

L'un des objectifs de la présente invention est de fournir un moyen permettant de stabiliser le combustible diesel et de prévenir efficacement l'encrassage du moteur diesel en réduisant l'accumulation de boue dans le combustible diesel.

La présente invention a un autre objectif qui est de proposer un procédé permettant de réduire la précipitation des particules dans le combustible diesel pendant le stockage d'une durée relativement longue.

La présente invention a également pour objectif de fournir un procédé permettant de maintenir différents additifs du combustible diesel en solution durant le stockage de façon à ce qu'ils remplissent leur fonction durant le stockage et la combustion.

La présente invention a encore pour objectif de fournir un procédé permettant de réduire, de manière importante, les précipitations dans les combustibles diesel mettant en oeuvre certains composés de terres rares.

La présente invention concerne l'utilisation d'un additif de stabilisation des combustibles diesel permettant de reduire, de manière importante, la précipitation et la formation de boue durant le stockage et le transport caractérisé par le fait qu'il est constitué par composé organométallique de terre rare répondant à la formule suivante :
dans laquelle M représente un ou plusieurs éléments de terres rares choisis dans le groupe comprenant l'yttrium, le lanthane, le praséodyme, le néodyme, le samarium, l'europium, le gadolinium, le terbium, le dysprosium, l'holmium, l'erbium, le prométhium le thulium, l'ytterbium et le lutétium et R un groupe hydrocarboné ayant de 3 à 25 atomes de carbone.

Comme indiqué dans la formule (I), lesdits composés contiennent des groupes carboxyle liés à l'élément terre rare par un atome d'oxygène.

Le lanthanide le plus abondant, à savoir le cérium, ne figure pas dans ce groupe. En effet, il est remarquable et surprenant de constater que les composés du cérium ne marchent pas dans le cadre du procédé selon la présente invention. Il est probable que les composés du cérium ont un comportement différent dû à la facilité avec laquelle le cérium passe à l'état tétravalent qui semble responsable de sa réactivité vis-à-vis de certains composants du combustible.

Les composés préférés de la présente invention répondent à la formule (I) dans laquelle M représente l'yttrium, le lanthane, le praséodyme, le néodyme, le samarium, l'europium, le gadolinium ou leurs mélanges, qui peuvent contenir des traces des autres lanthanides trivalents tels que terbium, dysprosium, holmium, erbium, prométhium, thulium, ytterbium et lutétium.

En ce qui concerne le radical R de la formule (I), R est un groupe hydrocarboné contenant environ de 3 à 25 atomes de carbone.

R peut représenter un radical hydrocarboné aliphatique linéaire ou ramifié, cycloaliphatique, saturé ou insaturé ; un radical aromatique monocyclique ou polycyclique, ces radicaux pouvant former entre eux des systèmes orthocondensés ou ortho et péricondensés ; un radical hétérocyclique, saturé, insaturé ou aromatique, monocyclique ou polycyclique comportant au moins un des hétéroatomes O, N et S.

Le radical R représente plus spécifiquement un radical alkyle linéaire ou ramifié ayant de 3 à 25 atomes de carbone, un radical alicyclique ayant de 5 à 8 atomes de carbone dans le cycle, un radical aryle tel que phényle, un radical alkylaryle comportant de 1 à 4 atomes de carbone dans le substituant tels que tolyles, xylyles, un radical aromatique polycyclique ayant de 10 à 14 atomes de carbone, tel que le radical naphtyle, un radical hétérocyclique comportant au moins un des hétéroatomes O, N et S et contenant de 5 à 10 atomes dans le cycle tel que, par exemple, un radical furanyle, furométhyle, pyridyle, picolyle, indolinyle, etc...

Le radical R peut être porteur de groupements substituants tels que, par exemple, des groupes hydroxyle, des radicaux alkyloxy ayant, de préférence, de 1 à 3 atomes de carbone ou des atomes d'halogène, notamment le chlore.

Les groupes carboxyliques typiques qui rendent l'élément terre rare soluble dans le combustible diesel sont, par exemple, l'éthyl-2 hexoate (appelé octoate), le naphténate, le néodécanoate, le butyrate, l'hydroxystéarate et autres groupes similaires.

Un mode de mise en oeuvre de l'additif de l'invention consiste à l'ajouter aux combustibles diesel, de préférence sous la forme d'un concentré soluble dans ledit combustible diesel. Cependant, on peut l'ajouter selon tout procédé connu de l'homme de l'art.

Les additifs à base de terres rares, destinés aux combustibles diesel, doivent être solubles dans le combustible diesel dans les limites de la concentration recherchée. La quantité d'élément terre rare contenue dans le combustible diesel peut varier entre 5 et 500 ppm. La quantité d'élément de terre rare est, de préférence, comprise entre 5 et 150 ppm.

Les exemples suivants illustrent les additifs selon la présente invention. Il va de soi qu'ils servent non pas à limiter, mais à illustrer tout simplement la portée de la présente invention. Le test accéléré de stabilité qui a été adopté est l'un des nombreux moyens de mettre en évidence l'effet des additifs à base de terres rares sur la stabilité du combustible diesel.

### Exemples 1 - 12

Tous les exemples ont été réalisés dans des conditions rigoureusement identiques. Chaque exemple représente un groupe de tests effectués le même jour.

On filtre 350 cm³ de combustible diesel que l'on met dans un flacon en pyrex de 1 l confectionné à cet effet. On y introduit une quantité d'additif correspondant à ce qui est indiqué dans le Tableau (I), colonne intitulée "Concentration de l'additif". Cette concentration est exprimée en poids d'élément terre rare. Les additifs particuliers mis en oeuvre dans chacun des tests sont indiqués dans le Tableau (I), colonne intitulée "Additif". On purge le flacon à l'oxygène, on le bouche et on le chauffe pendant 16 heures à 100°C en l'absence de lumière.

Après refroidissement, on filtre chaque échantillon sur un filtre Millipore, on lave le flacon quatre fois à l'hexane et on sèche le filtrat. On note le poids du précipité séché. Ensuite, on lave le flacon trois fois avec un "mélange de trois solvants" (toluène, méthanol et acétone) pour dissoudre les gommes et on évapore les liquies de lavage. On note, à part, le poids des gommes retenues par le mélange de trois solvants. Le chiffre qui apparaît dans le Tableau (I) sous la rubrique "mg de sédiment/100 cm³ de combustible" représente le poids total de précipité et de gommes par 100 cm³ de combustible diesel.

Dans les exemples 9-12, on compare des stabilisants du commerce avec les stabilisants à base de terres rares employés selon le procédé de la présente invention.
- - Stabilisant A du commerce: : Lubrizol OS n° 10371 A
- - " B " ": : Lubrizol OS n° 6830
- - " C " ": : Lubrizol OS n° 42789 A

Les tests ont été effectués avec des échantillons de combustible diesel provenant de quatre sources différentes. Trois de ces échantillons ont été spécialement sélectionnés pour leur faible stabilité au stockage, en raison de leurs compositions qui ont tendance à précipiter en cours de stockage. Le quatrième échantillon est un combustible diesel du commerce.

D'un test à l'autre, effectué un jour donné, l'échantillon de combustible a tendance à évoluer dans le temps étant donné qu'il se forme un dépôt dans le récipient. C'est la raison pour laquelle l'échantillon de combustible devient de plus en plus propre et forme de moins en moins de dépôt à chaque date de test. On ne peut donc comparer que les valeurs correspondant à un exemple donné.

Les échantillons sont désignés par le nom abrégé de l'élément, à l'exception des échantillons portant la mention "TR" qui représente un mélange d'éléments de terres rares, cérium, praséodyme et néodyme.

Tous les dérivés du cérium présentent une réactivité élevée et forment des dépôts nettement supérieurs à ceux de l'essai témoin. Il est surprenant de constater que l'emploi de lanthane, praséodyme, néodyme et autres complexes organométalliques de terres rares précités réduit le dépôt et change apparemment la nature du dépôt comme le montre la couleur du dépôt

## Revendications

1. Utilisation d'un additif pour la stabilisation de combustibles diesel pendant leur stockage caractérisé par le fait que l'additif est constitué par un composé organométallique de terre rare répondant à la formule suivante: dans laquelle M représente un ou plusieurs éléments de terres rares choisis dans le groupe comprenant l'yttrium, le lanthane, le praséodyme, le néodyme, le samarium, l'europium, le gadolinium, le terbium, le dysprosium, l'holmium, l'erbium, le prométhium, le thulium, l'ytterbium et le lutétium et R un groupe hydrocarboné ayant de 3 à 25 atomes de carbone.

2. Utilisation selon la revendication 1 caractérisé par le fait que M représente un ou plusieurs éléments terres rares choisis dans le groupe comprenant l'yttrium, le lanthane, le praséodyme, le néodyme, le samarium, l'europium et le gadolinium.

3. Utilisation selon l'une des revendications 1 et 2 caractérisé par le fait que R représente un radical hydrocarboné aliphatique linéaire ou ramifié, cycloaliphatique, saturé ou insaturé ; un radical aromatique monocyclique ou polycyclique, ces radicaux pouvant former entre eux des systèmes orthocondensés ou ortho et péricondensés ; un radical hétérocyclique, saturé, insaturé ou aromatique, monocyclique ou polycyclique comportant au moins un des hétéroatomes O, N et S.

4. Utilisation selon l'une des revendications 1 à 3 caractérisé par le fait que R représente un radical alkyle linéaire ou ramifié ayant de 3 à 25 atomes de carbone, un radical alicyclique ayant de 5 à 8 atomes de carbone dans le cycle, un radical aryle, un radical alkylaryle comportant de 1 à 4 atomes de carbone dans le substituant, un radical aromatique polycyclique ayant de 10 à 14 atomes de carbone, un radical hétérocyclique comportant au moins un des hétéroatomes O, N et S et contenant de 5 à 10 atomes dans le cycle.

5. Utilisation selon l'une des revendications 1 à 4 caractérisé par le fait que R est substitué par un groupe hydroxyle, un radical alkyloxy ayant de 1 à 3 atomes de carbone, un atome d'halogène.

6. Utilisation selon l'une des revendications 1 à 5 caractérisé par le fait que le composé organométallique de terre rare répondant à la formule (I) est un octoate, un naphténate, un néodécanoate, un butyrate, un hydroxystéarate.

7. Utilisation selon l'une des revendications 1 à 6 caractérisé par le fait que composé de formule (I) est un composé de formule :

8. Utilisation selon l'une des revendications 1 à 7 caractérisé par le fait que ledit composé organométallique de terre rare est ajouté au combustible diesel en une quantité telle que la concentration de l'élément terre rare dans ledit combustible diesel soit comprise entre 5 et 500 ppm.

9. Utilisation selon la revendication 8 caractérisé par le fait que ladite concentration est comprise entre 5 et 150 ppm.

10. Utilisation selon l'une des revendications 1 à 8 caractérisé par le fait que ledit composé organométallique de terre rare est ajouté au combustible diesel sous forme de concentré soluble.

## Patentansprüche

1. Verwendung eines Additivs für die Stabilisierung von Dieselkraftstoffen während ihrer Lagerung, dadurch gekennzeichnet, daß das Additiv aus einer metallorganischen SE-Verbindung besteht, die der folgenden Formel entspricht, in der M ein oder mehrere SE-Element(e), ausgewählt aus der Gruppe, die Yttrium, Lanthan, Praseodym, Neodym, Samarium, Europium, Gadolinium, Terbium, Dysprosium, Holmium, Erbium, Promethium, Thulium, Ytterbium und Lutetium umfaßt, bedeutet und R für eine Kohlenwasserstoffgruppe mit 3 bis 25 Kohlenstoffatomen steht.

2. Verwendung nach Anspruch 1, dadurch gekennzeichnet, daß M ein oder mehrere SE-Element(e), ausgewählt aus der Gruppe, die Yttrium, Lanthan, Praseodym, Neodym, Samarium, Europium und Gadolinium umfaßt, bedeutet.

3. Verwendung nach einem der Ansprüche 1 und 2, dadurch gekennzeichnet, daß R für einen linearen oder verzweigten aliphatischen Kohlenwasserstoffrest, einen gesättigten oder ungesättigten cycloaliphatischen Kohlenwasserstoffrest, einen monocyclischen oder polycyclischen aromatischen Rest, wobei diese Reste untereinander orthokondensierte oder ortho- und perikondensierte Systeme bilden können, einen heterocyclischen Rest, gesättigt, ungesättigt oder aromatisch, monocyclisch oder polycyclisch, der mindestens eines der Heteroatome O, N und S enthält, steht.

4. Verwendung nach einem der Ansprüche 1 bis 3, dadurch gekennzeichnet, daß R für einen linearen oder verzweigten Alkylrest mit 3 bis 25 Kohlenstoffatomen, einen alicyclischen Rest mit 5 bis 8 Kohlenstoffatomen im Ring, einen Arylrest, einen Alkylarylrest mit 1 bis 4 Kohlenstoffatomen im Substituenten, einen polycyclischen aromatischen Rest mit 10 bis 14 Kohlenstoffatomen, einen heterocyclischen Rest, der mindestens eines der Heteroatome O, N und S sowie 5 bis 10 Atome im Ring enthält, steht.

5. Verwendung nach einem der Ansprüche 1 bis 4, dadurch gekennzeichnet, daß R durch eine Hydroxylgruppe, eine Alkyloxygruppe mit 1 bis 3 Kohlenstoffatomen oder ein Halogenatom substituiert ist.

6. Verwendung nach einem der Ansprüche 1 bis 5, dadurch gekennzeichnet, daß die metallorganische SE-Verbindung, die der Formel (I) entspricht, ein Octoat, Naphtenat, Neodecanoat, Butyrat oder Hydroxystearat ist.

7. Verwendung nach einem der Ansprüche 1 bis 6, dadurch gekennzeichnet, daß die Verbindung der Formel (I) eine Verbindung der Formel ist.

8. Verwendung nach einem der Ansprüche 1 bis 7, dadurch gekennzeichnet, daß die metallorganische SE-Verbindung dem Dieselkraftstoff in einer solchen Menge zugesetzt wird, daß die Konzentration des SE-Elementes in dem Dieselkraftstoff 5 bis 500 ppm beträgt.

9. Verwendung nach Anspruch 8, dadurch gekennzeichnet, daß die Konzentration 5 bis 150 ppm beträgt.

10. Verwendung nach einem der Ansprüche 1 bis 8, dadurch gekennzeichnet, daß die metallorganische SE-Verbindung dem Dieselkraftstoff in Form eines löslichen Konzentrats zugesetzt wird.

## Claims

1. Use of an additive for the stabilization of diesel fuels during their storage, characterized in that the additive is constituted by a rare earth organometallic compound complying with the following formula: in which M represents one or more rare earth elements chosen from the group including yttrium, lanthanum, praseodymium, neodymium, samarium, europium, gadolinium, terbium, dysprosium, holmium, erbium, promethium, thulium, ytterbium and lutetium and R a hydrocarbon group having 3 to 25 carbon atoms.

2. Use according to claim 1, characterized in that M represents one or more rare earth elements chosen from the group including yttrium, lanthanum, praseodymium, neodymium, samarium, europium and gadolinium.

3. Use according to one of the claims 1 and 2, characterized in that R represents a saturated or unsaturated, cycloaliphatic, straight or branched aliphatic hydrocarbon radical, a monocyclic or polycyclic aromatic radical, whereby these radicals can form together orthocondensed or orthocondensed/pericondensed systems, a monocylic or polycyclic, aromatic or unsaturated, saturated, heterocyclic radical having at least one of the heteroatoms O, N and S.

4. Use according to one of the claims 1 to 3, characterized in that R represents a straight or branched alkyl radical having 3 to 25 carbon atoms, an alicyclic radical having 5 to 8 carbon atoms in the cycle, an aryl radical, an alkyl aryl radical having 1 to 4 carbon atoms in the substituent, a polycyclic aromatic radical having 10 to 14 carbon atoms, a heterocyclic radical having at least one of the heteroatoms O, N and S and containing 5 to 10 atoms in a cycle.

5. Use according to one of the claims 1 to 4, characterized in that R is substituted by a hydroxyl group, an alkyloxy radical having 1 to 3 carbon atoms or a halogen atom.

6. Use according to one of the claims 1 to 5, characterized in that the rare earth organometallic compound complying with formula (I) is an octoate, a naphthenate, a neodecanoate, a butyrate or a hydroxystearate.

7. Use according to one of the claims 1 to 6, characterized in that the compound of formula (I) is a compound of formula:

8. Use according to one of the claims 1 to 7 , characterized in that said rare earth organometallic compound is added to the diesel fuel in a quantity such that the rare earth element concentration in said diesel fuel is between 5 and 500 ppm.

9. Use according to claim 8, characterized in that said concentration is between 5 and 150 ppm.

10. Use according to one of the claims 1 to 8, characterized in that said rare earth organometallic compound is added to the diesel fuel in the form of a soluble concentrate.
